# EUROPÄISCHE PATENTSCHRIFT

(11) **EP 1 690 603 B1**
(45) Veröffentlichungstag und Bekanntmachung des Hinweises auf die Patenterteilung: **26.08.2009**
(21) Anmeldenummer: 06002044.3
(22) Anmeldetag: 01.02.2006
(51) Int. Cl.: B05D 7/06

(54) **Holzwerkstoffplatte mit einer mindestens abschnittsweise aufgetragenen Oberflächenbeschichtung**
Fiberboard comprising a coating deposited on at least a section of its surface
Panneau en matériau dérivé du bois comprenant un revêtement déposé sur au moins une section de sa surface

(30) Priorität: 11.02.2005 DE 102005006599
(43) Veröffentlichungstag der Anmeldung: 16.08.2006
(73) Patentinhaber: Kronotec AG, 6006 Luzern (CH)
(72) Erfinder: Sczepan, Ralf, 45219 Essen (DE)
(74) Vertreter: Wenzel & Kalkoff

(56) Entgegenhaltungen:
- CA-A1- 2 281 267
- DE-A1- 10 245 914
- GB-A- 1 209 851
- GB-A- 1 579 661
- US-A1- 2001 006 704
- US-A1- 2003 162 045
- US-B1- 6 555 177

## Beschreibung

Die Erfindung betrifft eine Holzwerkstoffplatte mit einer mindestens abschnittsweise aufgetragenen Oberflächenbeschichtung und ein Verfahren zum Aufbringen der Beschichtung.

Holzwerkstoffplatten mit einer Oberflächenbeschichtung, die üblicherweise auf die Oberseite, ggf. auch die Unterseite und die Seitenflächen aufgetragen ist, sind für viele Einsatzzwecke bekannt. Zunehmend Bedeutung haben Fußbodenpaneele aus Holzwerkstoffen, aber auch Decken- und Wandpaneele, Holzwerkstoffplatten für Raumteiler und dergleichen. Um eine widerstandsfähige, bei Fußböden zudem abriebfeste Oberflächenbeschichtung zu erhalten, ist der Einsatz von Imprägnaten üblich.

Imprägnate sind Spezialpapiere, die mit Kunstharz getränkt sind. Die in das Papier eingebrachten Kunstharze werden so weit gehärtet, dass die Papiere trocken und lagerfähig sind. Nach dem Aufbringen auf die Holzwerkstoffplatten werden die Imprägnate unter Einwirkung von Druck und Temperatur ausgehärtet. Druck und Temperatur werden in der Regel in Pressen aufgebracht. Das vor dem endgültigen Aushärten erweichende Kunstharz verfließt dabei durch das Papiergerüst hindurch zu einer Schicht, die dort, wo das Imprägnat aufgetragen ist, die Oberfläche der Holzwerkstoffplatte beschichtet.

Das Imprägnat kann, je nach Anforderung, ein mit einem Dekor bedrucktes Papier umfassen. Es kann Korund als Mittel gegen den Abrieb in das Imprägnat eingearbeitet sein.

Die Herstellung von Imprägnaten ist aufwändig und kostenintensiv, insbesondere wegen der teuren Spezialpapiere, die als Trägermaterial für Kunstharz, Dekor und ggf. Korund dienen.

Es wurden daher Techniken entwickelt, Dekore ohne Trägerpapier unmittelbar auf die Oberfläche von Holzwerkstoffe aufzubringen und auch Kunstharze sowie ggf. Korund. Typisches Beispiel hierfür sind die DE 27 18 705 A1, die US2001/0006704 und die GB1 579 661 in denen das Aufbringen von Melaminharz auf eine Holzwerkstoffplatte beschrieben ist. Das Melaminharz ist ggf. mit Pigmenten oder Füllstoffen versehen.

Im Detail traten beim Auftragen der meist duroplastischen Kunstharze, insbesondere bei der Verarbeitung der gut geeigneten und kostengünstigen Aminoplaste, aber Schwierigkeiten auf. Bisher wurde das Kunstharz, z.B. ein Melaminharz, auf das Spezialpapier aufgetragen und vorkondensiert. Das Trocknen des Imprägnats führte zum Schwinden, bedingt durch eine Reaktion des Kunstharzes. Das Spezialpapier hat diese Formänderung mitgemacht. Beim Aufpressen des Imprägnats auf die Holzwerkstoffplatte waren keine signifikanten Formänderungen mehr zu beobachten.

Beim direkten Auftragen des Kunstharzes auf eine Holzwerkstoff-Oberfläche kann das Kunstharz an sich sparsam je nach der gewünschten Schichtdicke aufgetragen werden. Bei einem verhältnismäßig dünnen, direkten Auftrag ergibt sich jedoch nachteilig, dass die Kunstharze nicht stets die gewünschte, gleichmäßige Schicht auf der Oberfläche der Holzwerkstoffplatte ausbilden. Die Oberflächenbeschichtung weist eine ungleichmäßige Schichtdicke auf.

Außerdem erweist sich das Schwinden der Kunstharze beim Aushärten als problematisch. Die aushärtenden Kunstharze üben durch die beim Austreten entstehende, große Schrumpfspannung eine starke Zugkraft in der Ebene der beschichteten Oberfläche der Holzwerkstoffplatte aus, die zum Teil zu Verformungen führen, die eine weitere Verarbeitung der beschichteten Platte unmöglich machen. Die große Schrumpfspannung führt in Verbindung mit der verhältnismäßig geringen Haftkraft der duroplastischen Kunstharze an der Platte zudem dazu, dass Abplatzungen auftreten. Die mangelnde Filmbildung, die insbesondere bei Melaminharzen beobachtet wird, führt beim unmittelbaren Auftrag auf die Oberfläche einer Holzwerkstoffplatte dazu, dass sich beim Aushärten Teile des Kunstharzes von der Holzwerkstoffplatte lösen.

Der Erfindung liegt daher die Aufgabe zugrunde, eine direkt aufzutragende Oberflächenbeschichtung für eine Holzwerkstoffplatte vorzuschlagen, die die vorstehend beschriebenen Nachteile vermeidet.

Die Aufgabe wird gelöst mit einer Holzwerkstoffplatte gemäß Anspruch 1.

Die flüssig aufgetragene Kunstharz-Schicht wird unter Einwirkung von erhöhter Temperatur und/oder erhöhtem Druck ausgehärtet.

Der Zusatz von Cellulosefasern, Viskosefasern, synthetischen Fasern oder Fasern aus Glas oder einer Mischung von mindestens zwei der vorgenannten Fasern beim unmittelbaren Auftragen des Kunstharzes auf eine Holzwerkstoffbberfläche hat sich unerwartet als sehr geeignet erwiesen, um eine gleichmäßige Schichtstärke des Kunstharzes auf der Oberfläche der Holzwerkstoffplatte zu gewährleisten.

Weiter bewirkt der Zusatz von Cellulosefasern, Viskosefasern, synthetischen Fasern oder Fasern aus Glas oder einer Mischung von mindestens zwei der vorgenannten Fasern, dass das Schwinden des Kunstharzes beim Aushärten die in der Oberfläche des beschichteten Holzwerkstoffs auftretenden Spannungen und vor allem die dadurch hervorgerufenen Verformungen stark verringert. Um zu gewährleisten, dass keine unerwünschten Verformungen der Holzwerkstoffplatte auftreten, kann auf der gegenüberliegenden Oberfläche der Holzwerkstoffplatte, in der Gebrauchslage meist der Unterseite, ein sogenannter Ausgleichsstrich desselben Kunstharzes oder eines Materials mit vergleichbaren Eigenschaften aufgetragen werden, um die auftretenden Spannungen zu vergleichmäßigen.

Eine solche mit Cellulosefasern, Viskosefasern, synthetischen Fasern oder Fasern aus Glas oder einer Mischung von mindestens zwei der vorgenannten Fasern versetzte Kunstharz-Schicht kommt ohne ein Papier als Trägermaterial aus und ist damit weitaus preisgünstiger und mit weniger Energieaufwand herzustellen als bekannte Beschichtungen.

Der Zusatz solcher Fasern verbessert den Zusammenhalt und insbesondere auch die Haftung von Schichten aus Kunstharz, die auf Holzwerkstoff-Oberflächen aufgetragen sind, insbesondere duroplastische Kunstharze. Als besonders geeignet hat sich der Zusatz von Fasern bei Aminoplasten, vor allem bei Melaminharzen erwiesen.

Die Erfindung umfasst sowohl typische Fasern, deren Durchmesser gering ist im Verhältnis zur Länge, als auch Partikel, die quader- oder kugelförmig sind, also annähernd gleiche Abmessungen in Länge, Höhe und Breite aufweisen, beispielsweise kristalline Cellulosepartikel. Geeignet sind Cellulosefasern, sei es in Form natürlicher Baumwollfasern wie z. B. Linters, als Partikel kristalliner Cellulose oder in Form synthetisch hergestellter Fasern wie Viskose, Tencel oder dergl.. Aber auch synthetische Fasern oder Fasern aus Glas sind geeignet, sofern sie mit dem jeweils ausgewählten Kunstharz kompatibel sind. Als besonders vorteilhaft haben sich Mischungen aus mindestens zwei der vorgenannten Fasern erwiesen, die einem Kunstharz zur Beschichtung der Oberfläche einer Holzwerkstoffplatte zugesetzt werden.

Der Durchmesser der Fasern kann typischerweise zwischen 10 µm und 150 µm betragen, vorzugsweise zwischen 15 µm und 40 µm. Die Länge der Fasern kann 10 µm bis 100 µm betragen, vorzugsweise 10 µm bis 80 µm. Die erfindungsgemäß eingesetzten Fasern müssen keinen großen Schlankheitsgrad aufweisen, sie können auch als kubische Fasern mit annähernd gleicher Kantenlänge oder als rundliche Partikel eingesetzt werden.

Schon geringe Mengen an Fasern genügen, um den erfindungsgemäß gewünschten Zweck zu erreichen. Bereits 5 Gewichtsprozent (Gewichts-%) Fasern bezogen auf das Gewicht des eingesetzten Kunstharzes reichen aus, um die Schichtbildung z. B. eines Melaminharzes auf einer Holzwerkstoff-Oberfläche signifikant zu verbessern, insbesondere zu vergleichmäßigen und gleichzeitig die Haftung des Kunstharzes auf der Holzwerkstoffplatte zu verbessern. Nach einer bevorzugten Ausführung der Erfindung werden 1 bis 40 Gewichts-% Fasern bezogen auf das Gewicht des eingesetzten Kunstharzes eingesetzt, besonders bevorzugt 5 bis 20 Gewichts-%.

Die Zugabe von Fasern zu dem aufzutragenden Kunstharz ist technisch ohne weitere Schwierigkeiten möglich. Mit steigendem Anteil der Fasern an dem aufzutragenden Kunstharz und/oder steigender Länge bzw. Größe der Fasern kann es zu einem Anstieg der Viskosität des aufzutragenden Kunstharzes kommen. Dies ist jedoch in weiten Bereichen akzeptabel.

Nach einer weiter bevorzugten Ausführungsform der Erfindung sind die Fasern nach dem Aushärten der Kunstharz-Schicht auf der Holzwerkstoffplatte transparent. Dadurch bleibt die Sichtbarkeit eines auf der Oberfläche des Holzwerkstoffs bereits aufgetragenen Dekors unbeeinträchtigt.

Die Zugabe von Korund zu der erfindungsgemäß faserverstärkten Kunstharz-Schicht auf der Oberfläche des Holzwerkstoffs ist ohne weiteres möglich. Wird der Korund homogen mit dem faserverstärkten Kunstharz aufgetragen, so ist er durch die Fasern nicht wirksam abgeschirmt, was zu erhöhtem Verschleiß der Pressbleche führen kann. Um diesem Problem abzuhelfen, kann es sich als sinnvoll erweisen, über der vorhandenen, erfindungsgemäß faserverstärkten Kunstharz-Schicht mindestens eine weitere Schicht aus einem Kunstharz oder einer Kunstharz-Mischung, z. B. einer weiteren Schicht aus Kunstharz, die ggf. auch mit Fasern versetzt ist, aufzutragen.

Nach einer vorteilhaften Ausführungsform ist die mit Fasern versetzte Schicht aus Kunstharz, die mindestens abschnittsweise auf die Oberfläche einer Holzwerkstoffplatte aufgetragen ist, Bestandteil einer mehrschichtigen Oberflächenbeschichtung. So können z. B. dekorgebende Farbschichten, Verschleißschichten mit Korund-Anteilen, elastisch verformbare, weiche Schichten oder Decklackschichten aufeinander folgen, um die Oberfläche einer Holzwerkstoffplatte, die begangen werden soll, verschleißfest zu beschichten. Nach einer bevorzugten Ausführungsform der Erfindung werden diese Schichten sämtlich direkt auf die Oberfläche aufgetragen, beispielsweise durch Sprühen, Walzen oder Rakeln. Wird Korund eingesetzt, so kann es durch eine Streu-Einrichtung aufgetragen werden. Es kann unmittelbar in die faserverstärkte Kunstharz-Schicht eingestreut werden.

Die Erfindung betrifft weiter ein Verfahren zum Auftragen eines flüssigen Kunstharz-Faser-Gemisches auf eine Holzwerkstoffplatte gemäß Anspruch 8. Das Verfahren hat die Schritte
- Einmischen von Fasern oder Partikeln in ein flüssiges Kunstharz
- Aufstreichen, Aufwalzen, Aufgießen, Aufrakeln oder Aufsprühen des Kunstharz-Fasergemisches auf die Holzwerkstoffplatte
- Trocknen des Kunstharz-Fasergemisches.

Wird erfindungsgemäß eine Oberflächenbeschichtung aus mehreren Schichten aufgebracht, so kann die Schicht aus flüssigem, mit Fasern versehenen Kunstharz ohne weiteres als eine von mehreren Schichten an beliebiger Stelle des mehrschichtigen Oberflächenaufbaus angeordnet sein.

Soweit es sich um Schichten handelt, deren Material trocknen oder aushärten muss, ist es nach einer vorteilhaften Weiterbildung der Erfindung möglich, die soeben aufgetragene Schicht soweit anzutrocknen oder anzuhärten, dass der Auftrag der nächsten Schicht möglich ist. Erst wenn sämtliche Schichten aufgetragen sind, erfolgt das gleichzeitige und vollständige Aushärten sämtlicher Schichten. Dieses Trocknen in mehreren Abschnitten ist hinsichtlich der Kosten und hinsichtlich der Verbindung der verschiedenen Schichten untereinander sinnvoll.

Details der Erfindung werden an Hand der nachfolgenden Ausführungsbeispiele näher erläutert:

### Beispiel 1

Auf die Oberseite und die Unterseite einer mitteldichten Faserplatte werden 65 g/m² eines Melaminharzes aufgetragen, das einen Festkörper von ca. 58% aufweist. In das Melaminharz sind 20 Gewichts-% kristalline Cellulosepartikel eingemischt. Die Cellulosepartikel weisen einen Durchmesser von 100 µm auf. Der Auftrag erfolgt mittels Walzen.

Die so aufgetragene Melaminharz-Schicht wird in einem Warmluftofen vorkondensiert bis auf eine Restfeuchte des Melaminharzes von 6 Gew.-%. Das abschließende Aushärten des Melaminharzes erfolgt in einer Kurztakt-Presse bei 165 °C für 20 Sekunden. Die beidseits gleich beschichtete Holzwerkstoffplatte ist nach dem Aushärten der Melaminharz-Beschichtung gleichmäßig ohne Fehlstellen beschichtet und unverändert eben.

### Beispiel 2

Auf die Oberseite einer zuvor mit Dekor bedruckten mitteldichten Faserplatte (MDF) werden 80 g/m² einer Abmischung von Melaminharz, das einen Festkörpergehalt von ca. 58 % aufweist aufgetragen. Das Melaminharz ist abgemischt mit 20 g/m² Cellulosepartikeln mit einem Durchmesser von 80 bis 100 µm. Weiter sind in das Melaminharz 20 g/m² Korund in Form kubischer Partikel mit 40 bis 60 µm Kantenlänge eingemischt. Die Angabe "g/m²" bezieht sich jeweils auf die Menge, die auf einen Quadratmeter Oberfläche der Holzwerkstoffplatte aufgebracht wird.

Nach der Zwischentrocknung der korundhaltigen Schicht wird eine weitere Schicht aus Melaminharz und Cellulose aufgebracht. Das Melaminharz wird in einer Menge von 30 g/m² aufgetragen, die in das Melaminharz eingemischte Cellulose in einer Menge von 10 g/m². Die Cellulosepartikel in dieser Schicht haben einen Durchmesser von 10 µm bis 20 µm.

Auf der Unterseite der MDF-Platte wird ein Balance-Strich aus 50 g/m² Melaminharz und 10 g/m² Cellulosepartikeln aufgetragen.

Diese faserverstärkten Melaminharz-Schichten werden im Warmluftstrom auf eine Restfeuchte von 6% Wassergehalt in der Kunstharzschicht vorgetrocknet.

Die abschließende Verarbeitung der mit faserverstärktem Melaminharz beschichteten MDF-Platten erfolgt in Kurztakt-Pressen bei 165 °C für 20 sec zu Platten, welche auf der dekor-bedruckten Oberseite hoch abrasive Eigenschaften aufweisen, und die als Fussboden-Laminatplatten Verwendung finden.

## Patentansprüche

1. Holzwerkstoffplatte mit einer mindestens abschnittsweise aufgetragenen Oberflächenbeschichtung mit mindestens einer Schicht eines flüssig aufgetragenen Kunstharzes, **dadurch gekennzeichnet, dass** die mindestens eine Schicht eines flüssig aufgetragenen Kunstharzes mit Partikeln aus Cellulose, versetzt ist.

2. Holzwerkstoffplatte nach Anspruch 1, **dadurch gekennzeichnet, dass** die Partikel aus Cellulose in Form natürlicher Baumwollfasern wie z.B. Linters, als Partikel kristalliner Cellulose oder in Form synthetisch hergestellten wie Viskose, Tencel vorliegen.

3. Holzwerkstoffplatte nach Anspruch 1 oder 2, **dadurch gekennzeichnet, dass** die Partikel aus Cellulose Cellulosefasern mit einem Durchmesser zwischen 10 µm und 150 µm sind, vorzugsweise zwischen 15 µm und 40 µm, und daß deren Länge 10 µm bis 100 µm beträgt, vorzugsweise 10 µm bis 80 µm.

4. Holzwerkstoffplatte nach Anspruch 1, 2 oder 3, **dadurch gekennzeichnet, dass** die mit Partikeln versetzte Kunstharz-Schicht ein duroplastisches Kunstharz, insbesondere ein Aminoplast, speziell ein Melaminharz umfasst.

5. Holzwerkstoffplatte nach mindestens einem der vorangehenden Ansprüche, **dadurch gekennzeichnet, dass** der Anteil an Partikeln mindestens 5 Gewichts-%, vorzugsweise 5 bis 40 Gewichts-%, besonders bevorzugt 5 bis 20 Gewichts-& bezogen auf das Gewicht des eingesetzten Kunstharzes beträgt.

6. Holzwerkstoffplatte nach mindestens einem der vorangehenden Ansprüche, **dadurch gekennzeichnet, dass** die dem Kunstharz zugesetzten Partikel nach dem Aushärten des Kunstharzes transparent sind.

7. Holzwerkstoffplatte nach mindestens einem der vorangehenden Ansprüche, **dadurch gekennzeichnet, dass** die mit Partikeln versetzte Kunstharz-Schicht Korund enthält.

8. Holzwerkstoffplatte nach mindestens einem der vorangehenden Ansprüche, **dadurch gekennzeichnet, dass** die mit Partikeln versetzte Kunstharz-Schicht Bestandteil einer mehrschichtigen Oberflächenbeschichtung ist.

9. Verfahren zum Auftragen eines flüssigenGemisches aus Kunstharz-Partikeln auf eine Holzwerkstoffplatte mit den Schritten
- Einmischen von Partikeln aus Cellulose, in ein flüssiges Kunstharz
- Aufstreichen, Aufwalzen, Aufgießen, Aufrakeln oder Aufsprühen des Kunstharz-Partikel-Gemisches auf die Holzwerkstoffplatte
- Trocknen des Kunstharz-Partikelgemisches.

10. Verfahren nach Anspruch 9, **dadurch gekennzeichnet, das** bis zu 40 Gewichts-% Partikel bezogen auf das Gewicht des eingesetzten Kunstharzes in das Kunstharz eingemischt sind.

11. Verfahren nach Anspruch 10, **dadurch gekennzeichnet, dass** das Trocknen des Kunstharz-Partikel-Gemisches in mehreren Abschnitten erfolgt.

## Claims

1. A derived timber board with a surface coating applied at least in parts with at least one coating of a synthetic resin applied in a liquid state, **characterized in that** the at least one coating of a synthetic resin applied in a liquid state is reinforced with particles of cellulose.

2. The derived timber board according to claim 1, **characterized in that** the particles of cellulose are present in the form of natural cotton fibres, such as linters, as particles of crystalline cellulose or in the form of synthetically manufactured cellulose as viscose, TENCEL.

3. The derived timber board according to claims 1 or 2, **characterized in that** the particles of cellulose are cellulose fibres with a diameter between 10 µm and 150 µm, preferably between 15 µm and 40 µm and that the length of these fibres is between 10 µm and 100 µm, preferably 10 µm to 80 µm.

4. The derived timber board according to claim 1, 2 or 3, **characterized in that** the particle-reinforced synthetic resin coating comprises a thermosetting synthetic resin, in particular an aminoplastic, specifically a melamine resin.

5. The derived timber board according to at least one of the preceding claims, **characterized in that** the concentration of particles amounts to at least 5 weight percent, preferably 5 to 40 weight percent, particularly preferably 5 to 20 weight percent with reference to the weight of the synthetic resin used.

6. The derived timber board according to at least one of the preceding claims, **characterized in that** the particles added to the synthetic resin are transparent after the synthetic resin has cured.

7. The derived timber board according to at least one of the preceding claims, **characterized in that** the synthetic resin coating reinforced with particles contains corundum.

8. The derived timber board according to at least one of the preceding claims, **characterized in that** the particle-reinforced synthetic resin coating is a component of a multi-layered surface coating.

9. A method for applying a liquid synthetic resin-particle mixture to a derived timber board, comprising the steps of:
- mixing particles of cellulose into a liquid synthetic resin
- painting, rolling, pouring, application by squeegee or spraying the synthetic resin-particle mixture to the derived timber board
- drying the synthetic resin-particle mixture.

10. The method according to claim 9, **characterized in that** the particles of up to 40 weight percent with reference to the weight of the synthetic resin used are mixed into the synthetic resin.

11. The method according to claim 10, **characterized in that** the synthetic resin-particle mixture is dried in a plurality of stages.

## Revendications

1. Plaque en matériau dérivé du bois avec une enduction de surface appliquée au moins par sections avec au moins une couche de résine synthétique appliquée liquide, **caractérisée en ce que** la couche qui existe au moins d'une résine synthétique appliquée liquide est mélangée à des particules de cellulose.

2. Plaque en matériau dérivé du bois selon la revendication 1, **caractérisée en ce que** les particules de cellulose sont présentes sous forme de fibres de coton naturel comme par exemple du linter de coton, de particules de cellulose cristalline ou sous forme de cellulose fabriquée de manière synthétique comme la viscose, le Tencel.

3. Plaque en matériau dérivé du bois selon la revendication 1 ou 2, **caractérisée en ce que** les particules de cellulose sont des fibres de cellulose avec un diamètre entre 10 µm et 150 µm, de préférence entre 15 µm et 40 µm et que leur longueur est de 10 µm à 100 µm, de préférence de 10 µm à 80 µm.

4. Plaque en matériau dérivé du bois selon la revendication 1, 2 ou 3, **caractérisée en ce que** la couche de résine synthétique mélangée à des particules comprend une résine synthétique duroplastique, en particulier un aminoplastique, spécialement une résine mélaminée.

5. Plaque en matériau dérivé du bois selon l'une des revendications précédentes, **caractérisée en ce que** le pourcentage de particules est d'au moins 5% en poids, de préférence de 5 à 40% en poids, de manière particulièrement préférée de 5 à 20% en poids, par rapport au poids de la résine synthétique mise en oeuvre.

6. Plaque en matériau dérivé du bois selon l'une des revendications précédentes, **caractérisée en ce que** les particules ajoutées à la résine synthétique sont transparentes après le durcissement de la résine synthétique.

7. Plaque en matériau dérivé du bois selon l'une des revendications précédentes, **caractérisée en ce que** la couche de résine synthétique mélangée à des particules contient du corindon.

8. Plaque en matériau dérivé du bois selon l'une des revendications précédentes, **caractérisée en ce que** la couche de résine synthétique mélangée à des particules est un constituant d'une enduction de surface à plusieurs couches.

9. Procédé pour l'application d'un mélange liquide de particules de résine synthétique sur une plaque en matériau dérivé du bois avec les étapes
- intégration des particules de cellulose dans une résine synthétique liquide
- application au pinceau, au rouleau, en coulée, au râteau ou par pulvérisation du mélange de particules de résine synthétique sur la plaque de matériau dérivé du bois
- séchage du mélange de particules de résine synthétique.

10. Procédé selon la revendication 9, **caractérisé en ce que** jusque 40% en poids de particules par rapport au poids de la résine synthétique mise en oeuvre sont mélangés dans la résine synthétique.

11. Procédé selon la revendication 10, **caractérisé en ce que** le séchage du mélange de particules de résine synthétique se fait en plusieurs sections.
